# FASCICULE DE BREVET EUROPEEN

(11) **EP 2 609 180 B1**
(45) Date de publication et mention de la délivrance du brevet: **11.01.2017**
(21) Numéro de dépôt: 11761140.0
(22) Date de dépôt: 25.08.2011
(51) Int. Cl.: C10M 161/00, C10M 169/04

(54) **LUBRIFIANT MOTEUR**
SCHMIERMITTEL FÜR MOTOREN
ENGINE LUBRICANT

(30) Priorité: 27.08.2010 FR 1056832
(43) Date de publication de la demande: 03.07.2013
(73) Titulaire: TOTAL MARKETING SERVICES, 92800 Puteaux (FR)
(72) Inventeur: TRUONG-DINH, Nguyen, F - 92500 Rueil Malmaison (FR)
(74) Mandataire: Hirsch & Associés
(86) Numéro de dépôt international: PCT/IB2011/053738
(87) Numéro de publication internationale: WO 2012/025901

(56) Documents cités:
- WO-A1-2008/147704
- WO-A1-2009/007147
- US-A- 5 286 394
- US-A1- 2006 079 413

## Description

### Domaine technique

La présente invention a pour objet des compositions lubrifiantes pour moteurs de véhicules à essence ou de véhicules Diesel, permettant une réduction de la consommation de carburant desdits véhicules.

### Arrière plan technologique

L'efficacité énergétique et la réduction de la consommation de carburant des moteurs automobiles est une préoccupation grandissante. Il est connu que les lubrifiants moteur utilisés dans lesdits véhicules ont un rôle important à cet égard.

Les pertes d'énergies par friction entre les différents éléments du moteur se produisent, selon les parties du moteur, soit dans des régimes de frottements hydrodynamique, élastohydrodynamique, ou limite.

Le choix des bases et des polymères améliorant d'indice de viscosité (améliorant de VI) a une influence sur les pertes en régime hydrodynamique et élastohydrodynamique, tandis que le choix des modificateurs de frottement influence les pertes d'énergie en régime de friction limite.

Toutefois, la formulation d'un lubrifiant moteur économiseur de carburant ne se résume pas à la sélection de ces différents composants indépendamment les uns des autres. Il doit être tenu compte des interactions entre les différents composants, et les autres performances du lubrifiant, telles que la stabilité de la viscosité, l'inhibition de la corrosion, le pouvoir dispersant... ne doivent pas être altérées.
Des exemples de formules de lubrifiant moteur combinant des modificateurs de frottement organométalliques et/ou divers modificateurs de frottement organiques et polymères améliorant de VI sont connus.

Ainsi, des compositions lubrifiantes pour moteur permettant de réaliser des économies de carburant (dits « fuel eco ») peuvent être formulées par la combinaison de bases de type GTL, avec des modificateurs de frottement organiques de type esters d'acides gras et de polyols, et des polymères améliorant de VI de type polybutène, éthylène propylène copolymères, polyacrylates ou polyméthacrylates, AB Block copolymères obtenu par copolymérisation de diène tels que butadiène et isoprènes avec des aromatiques vinyliques tels que styrène.

De telles compositions sont par exemple divulguées dans la demande WO 2008/124191. De telles bases présentent toutefois l'inconvénient d'un coût élevé et il est souhaitable de développer une additivation permettant de formuler des lubrifiants
économiseurs de carburant ou fuel eco (FE) avec des bases majoritairement conventionnelles.

Des modificateurs de frottement organométalliques peuvent également être associés. La demande EP 2078745 divulgue ainsi une composition lubrifiante, pour moteur essence et diesel, associant des dithiocarbamates de molybdène et des dithiophosphates de Zinc, et permettant d'obtenir des économies de carburant dans les véhicules équipés de ces moteurs.

Ces formules contiennent toutefois un taux élevés de soufre, métaux, phosphore qui peut être préjudiciable pour les émissions de particules et les systèmes de post traitement.

Des lubrifiants moteurs fuels eco comprenant un mélange de modificateurs de frottement de type organomolybdène tels que les dithiocarbamates de molybdène, et de modificateurs de frottement organiques tels que les monesters d'acides gras et de polyols sont décrites dans la demande WO 2004/053033.

La demande WO 93/21288 décrit des lubrifiants moteur FE associant également des modificateurs de frottement de type amine éthoxylées avec des esters partiels d'acides gras et de polyols, et des améliorants de VI de type polyester, polymethacrylates, polyacrylates, polyolefines.

La demande EP 0955353 décrit également des formules de lubrifiant moteurs fuel eco associant des modificateurs de frottement organomolybdène (DTCMo) avec des modificateurs de frottement organiques de type amine grasses ethoxylées, en combinaison éventuelle avec des polymères améliorant de VI de type polyméthacrylates, polyoléfines, styrene diene copolymères.

La demande WO2009/007147 décrit l'utilisation de polymères en peigne dans une composition lubrifiante pour réduire la consommation de carburant d'un véhicule.

Les économies de carburants réalisées grâce au lubrifiant moteur doivent être évaluées globalement, sur l'ensemble d'un cycle moteur normalisé représentatif des conditions moyennes d'utilisation.

Toutefois, une part importante des pertes d'énergies s'effectue dans la phase froide du cycle du moteur, au démarrage. Ceci est particulièrement vrai pour les véhicules circulant en milieu urbain, et en particulier pour les nouvelles motorisations hybrides qui fonctionnent avec un système stop and start, où le moteur thermique est arrêté et redémarré un nombre important de fois.

Il existe donc un besoin pour des lubrifiants moteurs permettant de réaliser des économies de carburant supérieures ou équivalentes aux formules existant, et en particulier sur la phase froide du cycle du moteur.

Les compositions lubrifiantes selon l'invention permettent de réaliser des économies de carburant importantes, en particulier en cycle froid urbain, grâce à une

combinaison de polymères améliorants de VI et de modificateurs de frottements spécifiques.

### Brève description de l'invention:

La présente invention a pour objet une composition lubrifiante comprenant :
(a) une ou plusieurs huiles de base,
(b) de 2 à 20% en poids d'au moins un polymère en peigne formé d'une chaîne principale polyalkyl(meth)acrylate, et de chaines latérales hydrocarbonées comportant au moins 50 atomes de carbone,
(c) de 0,01 à 2% en poids d'au moins un modificateur de frottement organique azoté choisi parmi les amines grasses, éventuellement alkoxylées, les amides ou imides grasses obtenues par condensation d'amines grasses et d'acides carboxyliques, seules ou en mélange,
(d) optionnellement, un ou plusieurs modificateurs de frottement organométallique de type organomolybdène.

Préférentiellement, les chaines latérales hydrocarbonées des polymères en peigne (b) sont obtenues par polymérisation ou copolymérisation d'oléfines, préférentiellement choisies parmi les styrènes éventuellement substitués, et comportant de 8 à 17 atomes de carbone, le butadiène, additionné en 1-4 ou en 1-2, ou les monomères de formule (I) où X1 et X2 sont indépendamment soit l'hydrogène, soit des groupes alkyl comportant de 1 à 18 atomes de carbone.

Selon un mode de réalisation, les polymères en peigne (b) sont obtenus par copolymérisation de macromonomères de formule (II) avec des monomères acryliques ou méthacryliques de formule (III) : où :
chaque R' est indépendamment l'hydrogène ou un méthyle,
R1 est un résidu alkyl ou aryl comportant de 1 à 6 atomes de carbone,
R2 est un résidu alkyl comportant de 1 à 26 atomes de carbone,
A est formé par l'addition de 1,4-butadiène, éventuellement substitué par des groupements alkyl comprenant 1 à 6 atomes de carbone, ou par l'addition vinylique de styrène, éventuellement substitué par des groupements alkyl comprenant 1 à 6 atomes de carbone,
A' est formé par l'addition de 1,2-butadiène éventuellement substitué par des groupements alkyl comprenant 1 à 6 atomes de carbone, ou par l'addition vinylique de styrène, éventuellement substitué par des groupements alkyl comprenant 1 à 6 atomes de carbone,
n et m sont des entiers supérieurs ou égaux à zéro, et n + m est un entier entre 7 et 3000, préférentiellement entre 10 et 3000.

Selon un autre mode de réalisation, les polymères en peigne (b) sont obtenus par copolymérisation de macromonomères de formule (IV) avec des monomères acryliques ou méthacryliques de formule (II) : où :
chaque R' est indépendamment l'hydrogène ou un méthyle,
R1 est un résidu alkyl ou aryl comportant de 1 à 6 atomes de carbone,
R2 est un résidu alkyl comportant de 1 à 26 atomes de carbone,
X1, X2, X3 sont indépendamment soit l'hydrogène, soit des groupes alkyl comportant de 1 à 18 atomes de carbone,
p, q, r sont des entiers supérieurs ou égaux à zéro, et p + q +r est un entier entre 7 et 3000, préférentiellement entre 10 et 3000.

Selon un mode de réalisation des compositions selon l'invention, au moins un modificateur de frottement organique azoté (c) est choisi parmi les amines grasses de formule (V) : où R3, R4, R5 sont indépendamment soit l'hydrogène soit des chaînes aliphatiques comprenant de 1 à 150 atomes de carbone, préférentiellement de 1 à 32 atomes de carbone, et au moins une des chaînes R3, R4, ou R5 est une chaîne aliphatique grasse comprenant au moins 7 atomes de carbone,
n est un entier supérieur ou égal à 1, de préférence compris entre 1 et 2.

Selon un autre mode de réalisation des compositions selon l'invention, au moins un modificateur de frottement organique azoté (c) est choisi parmi les amines alkoxylées répondant aux formules (VI) ou (VII) ci-dessous :
où R6 et R10 sont, indépendamment, des chaînes aliphatiques grasses, comprenant entre 7 et 150, préférentiellement entre 7 et 32 atomes de carbone, préférentiellement entre 12 et 18 atomes de carbone,
R7 et R8 sont, indépendamment, des radicaux hydrocarbonés comprenant de 2 à 6 atomes de carbones, préférentiellement de 2 à 4, préférentiellement 2 atomes de carbone R9 est un radical hydrocarboné comprenant de 1 à 6 atomes de carbones,
x, y, p, q et z sont des entiers entre 0 et 50, vérifiant : 0<x+y<(ou égal)50 et 0<p+q+z<(ou égal) 50.

Préférentiellement, lorsque au moins un modificateur de frottement organique azoté (c) est choisi parmi les amines ethoxylées, ledit modificateur de friction est choisi parmi les diéthano lamines de formule (VIII) : où R11 est une chaîne aliphatique grasse comportant de 7 à 150 atomes de carbone, préférentiellement de 7 à 32 atomes de carbone, préférentiellement de 12 à 18 atomes de carbone.

Au moins un modificateur de frottement organique azoté (c) est choisi parmi les amides ou imides grasses obtenues par condensation d'un acide dicarboxylique de formule (IX)
où R12 et R13 sont indépendamment l'hydrogène ou un groupement hydrocarboné, ou bien les groupes hydrocarbonés R12 et R13 forment un cycle, avec une amine de formule (X) R14R15NH,
où R14 et R15 représentent indépendamment l'hydrogène ou une chaîne aliphatique comprenant entre 1 et 150 atomes de carbone, préférentiellement de 1 à 32 atomes de carbone, préférentiellement de 1 à 26 atomes de carbone, et au moins une des chaînes R14 ou R15 est une chaîne aliphatique grasse comprenant au moins 7 atomes de carbone.

Selon un mode préféré, les compositions lubrifiantes selon l'invention comprennent au moins un modificateur de frottement organique azoté (c) tels que décrits ci-dessus et au moins un modificateur de frottement organométallique (d).

Préférentiellement, dans les compositions lubrifiantes selon l'invention contenant des modificateurs de frottement organométalliques (d), ceux-ci sont choisis parmi les dithiocarbamates, dithiophosphates, dithiophosphinates, xanthates, thioxanthates de molybdène.

Préférentiellement, le modificateur de frottement organométallique (d) est un dithiocarbamate de molybdène de formule (XI) : où R16, R17, R18, R19 sont des chaînes alkyl comportant de 8 à 13 atomes de carbone.

Préférentiellement, les compositions lubrifiantes selon l'invention comprennent :
- de 65 à 90 % en poids d'une ou plusieurs huiles de base (a),
- de 2 à 15 % en poids de polymère (b),
- de 0,01 à 2 % en poids de modificateurs de frottement (c).

De façon particulièrement préférée, les compositions lubrifiantes selon l'invention comprennent au moins une huile de base (a) minérale isoparaffinique obtenue par hydro isomérisation d'une charge n- paraffinique issue de déparaffinage au solvant ou de déparaffinage catalytique, ou au moins une huile de base (a) synthétique isoparaffinique obtenue par hydro isomérisation d'une charge n-paraffinique constituée d'une cire Fisher Tropsh.

Selon un mode de réalisation, les compositions lubrifiantes selon l'invention sont de grade 0W20 ou 0W30 selon la classification SAEJ300.

Selon un mode particulièrement préféré, les compositions lubrifiantes selon l'invention sont des huiles pour moteur 4 temps essence ou diesel de véhicules automobiles, préférentiellement de véhicules légers, préférentiellement diesel.

La présente invention est également relative à l'utilisation de compositions lubrifiantes telles que décrites ci-dessus pour la lubrification des moteurs 4 temps essence ou diesel de véhicules légers, préférentiellement de véhicules hybrides.

Selon un mode préféré, cette utilisation est faite dans un moteur diesel.

### Description détaillée :

Les compositions lubrifiantes selon l'invention permettent de réaliser des économies de carburant, en particulier en cycle froid urbain, grâce à une combinaison spécifique de polymères améliorants de VI et de modificateurs de frottements.

### Polymère améliorant de VI (b) :

Les polymères améliorant de VI sont des composés permettant de minimiser les variations de l'écart de viscosité avec la température, c'est-à-dire permettant de maintenir un film d'huile suffisant pour protéger les pièces en frottement à haute température, et empêchant une trop forte augmentation de la viscosité à froid.
Les améliorants d'indice de viscosité connus sont typiquement des polyalkylméthacrylates (PMA), polyacrylates, des polyoléfines, des copolymères d'oléfines (diènes) avec des aromatiques vinyliques (styrène).

Les brevets US 5 565 130 et US 5 597 871 et la demande US2008/0194443 décrivent, comme polymère améliorant de VI, des polymères ayant une structure en peigne (comb polymer), formé par copolymérisation de macromonomères acrylates ou méthacrylates comportant une chaîne hydrocarbonée, par exemple de type oléfine copolymère, avec des monomères acrylates ou méthacrylates. Suivant que les monomères sont de type acrylates ou méthacrylates, on nommera ces polymères comb polyacrylates (comb PA) ou comb polyméthacrylates (comb PMA), respectivement.

Selon l'IUPAC Compendium of Chemical technology, 2^{nd} edition, 1997, un polymère peigne est un polymère composé de macromolécules peigne, lesquelles sont des macromolécules constituées d'une chaîne principale présentant de multiples points de ramification de degré 3, dont chacun est le point de départ d'une chaîne latérale linéaire.

Cette structure en peigne distingue les polymères des brevets US 5 565 130 et US 5 597 871 et de la demande US2008/0194443 des polyacrylates et polyméthacrylates (PMA) usuellement employés comme améliorant de VI dans les compositions lubrifiantes de l'art antérieur, en particulier celles décrites dans les demandes EP 0955353 et WO 93/21288.

Les compositions lubrifiantes selon l'invention comprennent à titre de polymère améliorant de VI un tel « comb polymer », ou polymère à structure en peigne, tel que par exemple décrit dans les brevets US 5 565 130 et US 5 597 871, et la demande US2008/0194443 de la présente demande.

Les compositions lubrifiantes selon l'invention contiennent donc, à titre de polymère améliorant de VI, des comb polyacrylates (comb PA) ou comb polyméthacrylates (comb PMA) qui sont des comb polymères formés d'une chaîne principale polyalkyl(meth) acrylates, et de longues chaines latérales hydrocarbonées comportant au moins 50 atomes de carbone.

Préférentiellement, ces chaînes latérales hydrocarbonées entre 50 et 25000 atomes de carbone, préférentiellement entre 80 et 20000 atomes de carbone, typiquement de l'ordre de 10000 atomes de carbone.

Selon un mode préféré, les chaines latérales hydrocarbonées sont obtenues par polymérisation ou copolymérisation d'oléfines, par exemple les monomères de type styrène, éventuellement substitués, et comportant de 8 à 17 atomes de carbone, le butadiène, additionné en 1-4 ou en 1-2, l'éthylène, le propylène, l'isobutène et plus généralement de monomères de formule (I) : où X1 et X2 sont indépendamment soit l'hydrogène, soit des groupes alkyl comportant de 1 à 18 atomes de carbone.

Selon un mode de réalisation, les compositions selon l'invention contiennent un polymère en peigne obtenu par copolymérisation de macromonomères de formule (II) avec des monomères acryliques ou méthacryliques de formule (III) : où :
chaque R' est indépendamment l'hydrogène ou un méthyle,
R1 est un résidu alkyl ou aryl comportant de 1 à 6 atomes de carbone,
R2 est un résidu alkyl comportant de 1 à 26 atomes de carbone,
A est formé par l'addition de 1,4-butadiène, éventuellement substitué par des groupements alkyl comprenant 1 à 6 atomes de carbone, ou par l'addition vinylique de styrène, éventuellement substitué par des groupements alkyl comprenant 1 à 6 atomes de carbone,
A' est formé par l'addition de 1,2-butadiène éventuellement substitué par des groupements alkyl comprenant 1 à 6 atomes de carbone, ou par l'addition vinylique de styrène, éventuellement substitué par des groupements alkyl comprenant 1 à 6 atomes de carbone,
n et m sont des entiers supérieurs ou égal à zéro, et n + m est un entier entre 7 et 3000, préférentiellement entre 10 et 3000.

Selon un autre mode de réalisation, les compositions selon l'invention contiennent un polymère en peigne obtenu par copolymérisation de macromonomères de formule (IV) avec des monomères acryliques ou méthacryliques de formule (III) : où :
chaque R' est indépendamment l'hydrogène ou un méthyle,
R1 est un résidu alkyl ou aryl comportant de 1 à 6 atomes de carbone,
R2 est un résidu alkyl comportant de 1 à 26 atomes de carbone,
X1, X2, X3 sont indépendamment soit l'hydrogène, soit des groupes alkyl comportant de 1 à 18 atomes de carbone,
p, q, r sont des entiers supérieurs ou égal à zéro, et p + q +r est un entier entre 7 et 3000, préférentiellement entre 10 et 3000.

Dans les compositions selon l'invention, ces polymères en peigne sont avantageusement utilisés en combinaison avec d'autres polymères améliorants de VI bien connus de l'homme du métier. Ces polymères biens connus sont par exemple choisis dans la catégorie des copolymères styrène diène hydrogénés, par exemple copolymères styrène butadiène hydrogénés (SBH) ou styrène isoprène, qui sont bien connus de l'homme du métier, préférentiellement styrène butadiène hydrogénés. Ces derniers polymères améliorant de VI, sans influence sur les performances fuel eco, permettent toutefois d'apporter la viscosité permettant de formuler des huiles de grade 30.

Dans les compositions selon l'invention, les polymères améliorant de VI (b) sont typiquement présents à des teneurs comprises entre 2 et 20% en masse par rapport au poids total de la composition, ou encore entre 2 et 15 %, ou encore entre 5 et 15% en masse par rapport au poids total de la composition. Lorsque les polymères (b) sont utilisés en combinaison avec d'autres polymères améliorant de VI, la teneur totale en polymère améliorant de VI se situe dans les mêmes gammes (entre 2 et 20%, ou entre 2 et 15%, ou entre 5 et 15% en masse des polymères améliorants de VI par rapport au poids total de la composition).

### Modificateurs de frottement :

### Modificateur de frottement organiques azotés (c)

Les modificateurs de frottement organiques azotés des compositions selon l'invention sont des amines grasses, éventuellement alkoxylées, ou des dérivés d'amines grasses de type amide ou imide obtenues par condensation d'amines grasses avec des acides (di)carboxyliques.

### Amines grasses

Les amines grasses utilisées dans les lubrifiants selon la présente invention sont des mono amines primaires, secondaires ou tertiaires, ou des polyamines, comportant une ou plusieurs chaînes grasses. Le terme chaîne grasse désigne ici des chaînes hydrocarbonées aliphatiques non cycliques comportant au moins 7 atomes de carbone, saturées ou insaturées, éventuellement ramifiées.

Les amines grasses sont principalement obtenues à partir des acides gras (acides carboxyliques à chaîne grasse), qui sont généralement issus de l'hydrolyse des triglycérides présents dans les huiles végétales et animales, telles que l'huile de coprah, de palme, d'olive, d'arachide, de colza, de tournesol, de soja, de coton, de lin, le suif de boeuf.

Les acides gras permettant d'obtenir les amines grasses des compositions selon l'invention comportent généralement de 7 à 32 atomes de carbone, préférentiellement de 8 à 24 atomes de carbone, préférentiellement de 10 à 20 , préférentiellement de 12 à 18 atomes de carbone.

Ce sont par exemple les acides capryliques, pélargonique, caprique, undécylénque, laurique, tridécyléniques, myristiques, pentadécylique, palmitique, margarique, stéarique, isostéarique, nonadécylique, arachique, hénéicosanoïque, béhénique, tricosanoïque, lignocérique, pentacosanoïque, cérotique, heptacosanoïque, montanique, nonacosanoïque, mélissique, hentriacontanoïque, lacéroïque ou des acides gras insaturés tels que l'acide palmitoléique, oléique, érucique, nervonique, linoléique, α-linolénique, c-linolénique, di-homo-c-linolénique, arachidonique, éicosapentaénoïque, do co sahexano ique.

Ces acides sont déshydratés en présence d'ammoniac pour donner des nitriles, qui subissent ensuite une hydrogénation catalytique pour conduire à des amines primaires, secondaires ou tertiaires.

Les amines grasses utilisées à titre de composé (c) dans les compositions lubrifiantes selon l'invention répondent à la formule générale (V) :
où R3, R4, R5 sont indépendamment soit l'hydrogène soit des chaînes aliphatiques comprenant de 1 à 150 atomes de carbone, préférentiellement de 1 à 32 atomes de carbone, et au moins une des chaînes R3, R4 ou R5 est une chaîne aliphatique grasse comprenant au moins 7 atomes de carbone,
n est un entier supérieur ou égal à 1, de préférence compris entre 1 et 2.

Les amines grasses utilisées dans les lubrifiants selon l'invention sont préférentiellement obtenues à partir de ressources naturelles, végétales ou animales. Les traitements permettant d'aboutir à des amines grasses à partir des huiles naturelles peuvent aboutir à des mélanges de mono amines primaires secondaires et tertiaires et de polyamines.

### Amines éthoxylées :

On peut utiliser à titre de composé (c), dans les compositions lubrifiantes selon l'invention, des amines grasses mono ou polyalkoxylées, par exemple mono ou polyethoxylées, obtenues à partir des amines grasses décrites ci-dessus.

Les amines alkoxylées utilisées dans les compositions lubrifiantes selon l'invention répondent par exemple aux formules (VI) et (VII) ci-dessous :
où R6 et R10 sont, indépendamment, des chaînes aliphatiques grasses, comprenant entre 7 et 150, préférentiellement entre 7 et 32 atomes de carbone, préférentiellement entre 12 et 18 atomes de carbone,
R7 et R8 sont, indépendamment, des radicaux hydrocarbonés comprenant de 2 à 6 atomes de carbones, préférentiellement de 2 à 4, préférentiellement 2 atomes de carbone R9 est un radical hydrocarboné comprenant de 1 à 6 atomes de carbones,
x, y, p, q et z sont des entiers entre 0 et 50, vérifiant : 0<x+y<(ou égal)50 et 0<p+q+z<(ou égal) 50.

Préférentiellement, R5 et R9 sont des chaines grasses aliphatiques, éventuellement substituées par des groupements aryl. De façon particulièrement préférée, elles comprennent entre 7 et 30 atomes de carbone, préférentiellement entre 10 et 20, préférentiellement entre 12 et 18 atomes de carbone.

Préférentiellement, R6 et R7 sont des chaines aliphatiques, préférentiellement alkyl, comportant de 2 à 6 atomes de carbone, préférentiellement de 2 à 4, préférentiellement 2 atomes de carbone.

Préférentiellement, R8 est une chaine aliphatique, préférentiellement alkyl, comportant de 1 à 6 atomes de carbone, préférentiellement de 2 à 4, préférentiellement 3 atomes de carbone.

Des composés particulièrement préférés sont les diéthanolamines de formule (VIII) : où R1 est une chaîne aliphatique comportant de 7 à 150 atomes de carbone, préférentiellement de 7 à 32 atomes de carbone, préférentiellement de 12 à 18 atomes de carbone

### Amides et imides grasses

Les modificateurs de frottement organiques azotés (c) des compositions lubrifiantes selon l'invention peuvent être des amides ou imides obtenues par condensation des amines grasses décrites ci-dessus et d'acides carboxyliques, telles que par exemple les oleylamides, en particulier oleylamides primaires.
Selon un mode de réalisation, les modificateurs de frottement organiques (c) sont des amides ou imides obtenues par condensation d'amines grasses et d'acides dicarboxyliques, aliphatiques ou aromatiques, éventuellement hydroxylés, tels que par exemple les acides malonique, succinique, malique, tartrique, phtaliques, isophtaliques, préférentiellement l'acide tartrique.

Selon un mode de réalisation, les modificateurs de frottement organiques (c) sont des amides ou imides grasses obtenues par condensation d'un acide dicarboxylique de formule (IX) Où R12 et R13 sont indépendamment l'hydrogène ou un groupement hydrocarboné, ou bien les groupes hydrocarbonés R12 et R13 forment un cycle,
Avec une amine de formule (X) R14R15NH
Où R14 et R15 représentent indépendamment l'hydrogène ou une chaîne aliphatique comprenant entre 1 et 150 atomes de carbone, préférentiellement de 1 à 32 atomes de carbone, préférentiellement de 1 à 26 atomes de carbone, et au moins une des chaînes R14 ou R15 est une chaîne aliphatique grasse comprenant au moins 7 atomes de carbone.

De tels modificateurs de frottement sont décrits dans la demande US 2006/0079413, paragraphes [0025] à [028].

### Modificateurs de frottement organométalliques (d)

Optionnellement, les compositions lubrifiantes selon l'invention peuvent contenir un ou plusieurs composé organomolybdène à titre de modificateur de frottement. Ces composés sont biens connus de l'homme du métier. Ce sont par exemple des composés contenant également du soufre ou du phosphore, tels que les dithiophosphates, dithiocarbamates, dithiophosphinates, xanthates, thioxanthates de molybdène de molybdène. Des composés organomolybdènes convenant pour les compositions lubrifiantes selon la présente invention sont par exemple décrits dans la demande EP 2 078 745, [0036] à [062].
Dans les compositions selon l'invention, les modificateurs de frottement organiques azotés (c) sont typiquement présents à des teneurs comprises entre 0,01 et 2% en masse par rapport au poids total de la composition, ou encore entre 0,1 et 1 %, ou encore entre 0,3 et 0,8% en masse par rapport au poids total de la composition. Lorsque les modificateurs de frottement organiques azotés (c) sont utilisés en combinaison avec d'autres modificateurs de frottement, organométalliques(d), la teneur totale en modificateurs de frottement se situe dans les mêmes gammes (entre 0,01 et 2%, ou entre 0,1 et 1%, ou entre 0,5 et 0,8% en masse des modificateurs de frottement par rapport au poids total de la composition).

### Huiles de base (a) :

Les compositions lubrifiantes selon la présente invention comprennent une ou plusieurs huiles de base, représentant généralement au moins 60 % en poids des compositions lubrifiantes, généralement au moins 65 % en poids, et pouvant aller jusqu'à 90 % et plus.

La ou les huiles de base utilisées dans les compositions selon la présente invention peuvent être des huiles d'origine minérales ou synthétiques des groupes 1 à V selon les classes définies dans la classification API (ou leurs équivalents selon la classification ATIEL) telle que résumée ci-dessous, seules ou en mélange.

| | Teneur en saturés | Teneur en soufre | Indice de viscosité |
|---|---|---|---|
| Groupe I Huiles minérales | < 90 % | > 0.03 % | 80 ≤ VI < 120 |
| Groupe II Huiles hydrocraquées | ≥ 90% | ≤ 0.03 % | 80 ≤ VI < 120 |
| Groupe III Huiles hydrocraquées ou hydro-isomérisées | ≥ 90 % | ≤ 0.03 % | ≥ 120 |
| Groupe IV | PAO Polyalphaoléfines | | |
| Groupe V | Esters et autres bases non incluses dans bases groupes I à IV | | |

Ces huiles peuvent être des huiles d'origine végétale, animale, ou minérales. Les huiles de base minérales selon l'invention incluent tous types de bases obtenues par distillation atmosphérique et sous vide du pétrole brut, suivies d'opérations de raffinage tels qu'extraction au solvant, désalphatage, déparaffinage au solvant, hydrotraitement, hydrocraquage et hydroisomérisation, hydrofinition.

Les huiles de bases des compositions selon la présente invention peuvent également être des huiles synthétiques, tels certains esters d'acides carboxyliques et d'alcools, ou des polyalphaoléfines. Les polyoaplphaléfines utilisées comme huiles de base, sont par exemple obtenues à partir de monomères ayant de 4 à 32 atomes de carbone (par exemple octène, decène), et ont une viscosité à 100°C comprise entre 1,5 et 15 Cst. Leur masse moléculaire moyenne en poids est typiquement comprise entre 250 et 3000.

Des mélanges d'huiles synthétiques et minérales peuvent également être employés.

Préférentiellement, les compositions lubrifiantes selon l'invention sont formulées avec des bases de groupe III et/ou IV.

Selon un mode préféré, les compositions lubrifiantes selon l'invention comprennent au moins une huile de base minérale isoparaffinique, obtenue par hydro isomérisation d'une charge n- paraffinique, issue d'opérations de déparaffinage au solvant ou de déparaffinage catalytique. De telles bases sont des bases minérales de groupe III désignées sous le nom de bases de groupe III+.

Selon un autre modé préféré, les compositions lubrifiantes selon l'invention comprennent au moins une huile de base synthétique isoparaffinique, obtenue par hydro isomérisation d'une charge n- paraffinique telle qu'une cire Fischer-Tropsch. Selon un mode particulièrement préféré, les compositions lubrifiantes selon l'invention contiennent 65 à 90% en poids de telles bases isoparaffiniques.

Selon un mode de réalisation, les compositions lubrifiantes selon l'invention contiennent exclusivement des bases minérales dites de groupe III+ ou des bases obtenues par hydro isomérisation d'une cire Fischer-Tropsch à titre d'huile de base, dans une proportion comprise entre 65 et 90% en masse.

De préférence, les compositions selon la présente invention ont une viscosité cinématique à 100°c comprise entre 5,6 et 16,3 Cst mesurée par la norme ASTM D445, (grade SAE 20, 30 et 40), préférentiellement comprise entre 9,3 et 12,5 Cst (grade 30). Selon un mode particulièrement préféré, les compositions selon la présente invention sont des huiles multigrades de grade 0W30 ou 0W20 selon la classification SAEJ300.

Les compositions selon la présente invention ont également de préférence un indice de viscosité VI supérieur à 130, préférentiellement supérieur à 150, préférentiellement supérieur à 160.

Préférentiellement, les compositions lubrifiantes selon l'invention sont des huiles moteur pour véhicules essence ou Diesel, préférentiellement pour véhicules Diesel, préférentiellement conformes aux spécifications ACEA C2 ou JASO DL1 bien connues de l'homme du métier.

### Autres additifs :

Les compositions lubrifiantes selon l'invention peuvent également contenir tous types d'additifs adaptés à leur utilisation. Ces additifs peuvent être ajoutés individuellement, ou bien sous forme de paquets d'additifs, garantissant un certain niveau de performance aux compositions lubrifiantes, telles que requises, par exemple pour un lubrifiant Diesel ACEA (constructeurs automobiles européens) ou JASO (Japan Automobile Standards Organisation). Ce sont par exemple et non limitativement : Des dispersants, représentant généralement entre 5 et 8 % en poids des compositions lubrifiantes. Les dispersants comme par exemples succinimides, PIB (polyisobutène) succinimides, Bases de Mannich assurent le maintien en suspension et l'évacuation des contaminants solides insolubles constitués par les produits secondaires d'oxydation qui se forment lorsque l'huile moteur est en service.
Des antioxydants représentant généralement entre 0,5 et 2% en poids des compositions lubrifiantes.

Les antioxydants retardent la dégradation des huiles en service, dégradation qui peut se traduire par la formation de dépôts, la présence de boues, ou une augmentation de la viscosité de l'huile. Ils agissent comme inhibiteurs radicalaires ou destructeurs d'hydroperoxydes. Parmi les antioxydants couramment employés on trouve les antioxydants de type phénolique, aminés stériquement encombrés. Une autre classe d'antioxydants est celle des composés cuivrés solubles dans l'huile, par exemples les thio ou dithiophosphates de cuivre, les sels de cuivre et d'acides carboxyliques, les dithiocarbamates, sulphonates, phenates, acetylacetonates de cuivre. Les sels de cuivre I et II, d'acide ou d'anhydride succiniques sont utilisés.
Des additifs antiusure, représentant généralement entre 1 et 2% en poids des compositions lubrifiantes. Les additifs anti-usure protègent les surfaces en frottement par formation d'un film protecteur adsorbé sur ces surfaces. Le plus couramment utilisé est le di-thiophosphate de zinc ou DTPZn. On trouve également dans cette catégorie divers composés phosphorés, soufrés, azotés, chlorés et borés.
Des détergents représentant généralement entre 2 et 4 % en poids des compositions lubrifiantes
Les détergents sont typiquement des sels de métaux alcalins ou alcalino-terreux d'acides carboxyliques, de sulfonates, salicylates, naphténates, ainsi que les sels de phénates.
Ils ont typiquement un BN selon ASTM D2896 supérieur à 40, ou à 80 mg KOH/gramme de détergent, et sont le plus souvent surbasés, avec des valeurs de BN typiquement de l'ordre de 150 et plus, voire 250 ou 400 ou plus (exprimé en mg de KOH par gramme de détergent).
Et également des antimousse, des abaisseurs de point d'écoulement, des inhibiteurs de corrosion...

### Exemples :

### Préparation des huiles :

Plusieurs huiles pour véhicules moteur Diesel de grade 0W30 ont été préparées, à partir d'un package d'additifs de performance pour huiles moteur Diesel permettant d'atteindre les spécifications ACEA C2/JASO DL1, et comprenant des antioxydants, des inhibiteurs de corrosion, des dispersants, des détergents, des antiusures, des abaisseurs de point d'écoulement, des inhibiteurs de corrosion.

Les compositions (en % massique) de ces huiles sont données Table 1 ci-dessous :

**Table 1 : compositions massique des huiles moteur de grade 0W30**

| | A | B | C | D | E | F |
|---|---|---|---|---|---|---|
| Base groupe III+ | 79,2 | 73,0 | 72,7 | - | - | 79,9 |
| Base synthétique | - | - | - | 72,8 | 72,3 | - |
| Package additifs | 11,9 | 12,2 | 12,2 | 12,2 | 12,2 | 12,4 |
| Abaisseur de point écoulement | - | - | - | 0,2 | 0,2 | - |
| SBH | 2,6 | 14,3 | 14,3 | 13,5 | 14,8 | - |
| Comb PMA | 5,8 | - | - | - | - | - |
| PMA | | | | | | 6,7 |
| Amide et Imide grasses de l'acide tartrique | 0,5 | 0,5 | 0,5 | 0,5 | 0,5 | 1 |
| MoDTC (ppm Mo) | - | | 0,3 (300 ppm) | 0,3 (300 ppm) | - | - |
| Total | 100,0 | 100,0 | 100,0 | 100,00 | 100,00 | 100,00 |

### Mesure de la consommation de carburant

Des essais moteurs ont permis d'évaluer les économies de carburant réalisées sur un véhicule moteur Diesel dont le moteur est lubrifié avec ces différentes huiles.

Une huile 5W30, comprenant un package additifs de niveau de performance ACEA C1/JASO DL1, un polymère améliorant de Vi de type poly isoprène hydrogéné et formulé à partir d'huiles de base de groupe III, sert de référence pour l'essai.

### Principe de l'essai :

Un véhicule Toyota Corolla Verso D4D Clean Power, équipée d'un moteur Common Rail injection 2AD, d'un système de post traitement DPNR (Diesel Particulate-Nox réduction) avec 5^{e} injecteur de régénération à leurrer, placé dans un environnement B7, est soumis à un cycle de conduite normalisé NEDC (New European Driving Cycle), également appelé cycle MVEG (Motor Vehicle Emissions group). Ce cycle est conçu pour imiter de façon reproductible les conditions rencontrées sur les routes européennes et est largement utilisé pour mesurer la consommation de carburant et les émissions polluantes des véhicules.

Les caractéristiques de ce cycle (vitesse fonction du temps) sont données figure 1. Il comporte une phase froide ou phase urbaine froide (de 0 à 200 secondes), une phase intermédiaire ou phase urbaine chaude (de 200 à 725 secondes), une phase chaude ou phase extra urbaine (de 725 à 1200 secondes).

### Mise en oeuvre :

Le véhicule est placé sur un banc bi rouleaux aux normes E4 permettant de simuler de façon reproductible la résistance rencontrée sur route du fait de la trainée aérodynamique et de la masse du véhicule.

Les essais sont réalisés avec une température de l'air ambiant de 20°C, une hygrométrie de 50%, une pression de 1000 mbar. Le calcul de consommation se fait par un bilan carbone après analyse des gaz d'échappement. Le carburant utilisé pour tous les essais est un gazole EN590-B7.

### Résultats :

Les consommations de carburant absolues sont mesurées (en litre/100 km), sur le cycle global et par phase. Les écarts de consommation (en %) avec la référence passée immédiatement avant l'échantillon d'huile à analyser sont également calculés. Les résultats sont donnés dans la table 2.

L'huile A est selon l'invention. Elle contient comme modificateur de frottement un mélange d'amides et d'imides grasses de l'acide tartrique. Elle contient à titre de polymère améliorant de VI du comb PMA, et une moindre quantité de SBH, destiné à apporter la viscosité nécessaire pour obtenir une huile de grade 30.

Les huiles B à F contiennent des modificateurs de frottements identiques aux huiles selon l'invention, à des teneurs comparables, mais sont formulées sans comb polymère. Les quantités de polymère améliorant de VI sont ajustées pour obtenir le grade viscosimétrique souhaité.

L'huile A selon l'invention permet de réaliser des économies de carburant par rapport aux huiles B, C, D, E, F, sur la totalité du cycle du moteur et en particulier en phase froide et en phase intermédiaire.

**Table 2 : consommations de carburant**

| | | Phase froide | | | Phase intermédiaire | | | Phase chaude | | | Total cycle | | |
|---|---|---|---|---|---|---|---|---|---|---|---|---|---|
| | | conso | Conso référence précédente | Ecart/ référence précédente | conso | Conso référence précédente | Ecart/ référence précédente | conso | Conso référence précédente | Ecart référence précédente | conso | Conso référence précédente | Ecart/ référence précédente |
| A | 261 B | 9,08 | 9,74 | 6,77% | 7,97 | 8,25 | 3,39% | 5,74 | 5,81 | 1,20% | 6,67 | 6,86 | 2,77% |
| B | 53 C | 9,62 | 9,74 | 1,23% | 8,21 | 8,25 | 0,48% | 5,94 | 5,81 | -2,23% | 6,92 | 6,86 | -0,87% |
| C | 53 D | 9,39 | 9,71 | 3,29% | 8,01 | 8,14 | 1,59% | 5,73 | 5,84 | 1,88% | 6,71 | 6,85 | 2,04% |
| D | 130 mix | 9,49 | 9,73 | 2,46% | 8,18 | 8,38 | 2,38% | 5,75 | 5,81 | 1,03 % | 6,78 | 6,90 | 1,74% |
| E | 130 | 9,43 | 9,71 | 2,88% | 8,17 | 8,32 | 1,80 % | 5,76 | 5,78 | 0,34% | 6,78 | 6,86 | 1,16% |
| F | G09- 0052C | 9,36 | 9,71 | 3,60% | 8,25 | 8,32 | 0,84% | 5,78 | 5,78 | 0,00 % | 6,81 | 6,86 | 0,73% |

## Revendications

1. Composition lubrifiante comprenant :
(a) une ou plusieurs huiles de base,
(b) de 2 à 20% en poids d'au moins un polymère en peigne formé d'une chaîne principale polyalkyl(meth)acrylate, et de chaines latérales hydrocarbonées comportant au moins 50 atomes de carbone,
(c) de 0,01 à 2% en poids d'au moins un modificateur de frottement organique azoté choisi parmi les amides ou imides grasses obtenues par condensation d'un acide dicarboxylique de formule (IX) avec une amine de formule (X) R14R15NH
où R12 et R13 sont indépendamment l'hydrogène ou un groupement hydrocarboné, où bien les groupes hydrocarbonés R12 et R13 forment un cycle,
où R14 et R15 représentent indépendamment l'hydrogène ou une chaîne aliphatique comprenant entre 1 et 150 atomes de carbone, préférentiellement de 1 à 32 atomes de carbone, préférentiellement de 1 à 26 atomes de carbone, et au moins une des chaînes R14 ou R15 est une chaîne aliphatique grasse comprenant au moins 7 atomes de carbone,
(d) optionnellement, un ou plusieurs modificateurs de frottement organométallique de type organomolybdène.

2. Composition lubrifiante selon la revendication 1 où les chaines latérales hydrocarbonées des polymères en peigne (b) sont obtenues par polymérisation ou copolymérisation d'oléfines, préférentiellement choisies parmi les styrènes éventuellement substitués, et comportant de 8 à 17 atomes de carbone, le butadiène, additionné en 1-4 ou en 1-2, ou les monomères de formule (I) où X1 et X2 sont indépendamment soit l'hydrogène, soit des groupes alkyl comportant de 1 à 18 atomes de carbone.

3. Composition lubrifiante selon les revendications 1 ou 2 où les polymères en peigne (b) sont obtenus par copolymérisation de macromonomères de formule (II) avec des monomères acryliques ou méthacryliques de formule (III) : où :
chaque R' est indépendamment l'hydrogène ou un méthyle
R1 est un résidu alkyl ou aryl comportant de 1 à 6 atomes de carbone
R2 est un résidu alkyl comportant de 1 à 26 atomes de carbone
A est formé par l'addition 1,4 de butadiène, éventuellement substitué par des groupements alkyl comprenant 1 à 6 atomes de carbone, ou par l'addition vinylique de styrène, éventuellement substitué par des groupements alkyl comprenant 1 à 6 atomes de carbone,
A' est formé par l'addition 1,2 de butadiène éventuellement substitué par des groupements alkyl comprenant 1 à 6 atomes de carbone, ou par l'addition vinylique de styrène, éventuellement substitué par des groupements alkyl comprenant 1 à 6 atomes de carbone,
n et m sont des entiers supérieurs ou égaux à zéro, et n + m est un entier entre 7 et 3000, préférentiellement entre 10 et 3000.

4. Composition lubrifiante selon les revendications 1 ou 2 où les polymères en peigne (b) sont obtenus par copolymérisation de macromonomères de formule (IV) avec des monomères acryliques ou méthacryliques de formule (III) : où :
chaque R' est indépendamment l'hydrogène ou un méthyle
R1 est un résidu alkyl ou aryl comportant de 1 à 6 atomes de carbone
R2 est un résidu alkyl comportant de 1 à 26 atomes de carbone
X1, X2, X3 sont indépendamment soit l'hydrogène, soit des groupes alkyl comportant de 1 à 18 atomes de carbone.
p, q, r sont des entiers supérieurs ou égaux à zéro, et p + q +r est un entier entre 7 et 3000, préférentiellement entre 10 et 3000.

5. Composition lubrifiante selon l'une des revendications 1 à 4 comprenant au moins un modificateur de frottement organique azoté (c) et au moins un modificateur de frottement organométallique (d).

6. Composition lubrifiante selon la revendication 5 où les modificateurs de frottement organométalliques (d) sont choisis parmi les dithiocarbamates, dithiophosphates, dithiophosphinates, xanthates, thioxanthates de molybdène.

7. Composition lubrifiante selon l'une des revendications 5 à 6 où le modificateur de frottement organométalliques (d) est un dithiocarbamate de molybdène de formule (XI) : où R16, R17, R18, R19 sont des chaînes alkyl comportant de 8 à 13 atomes de carbone.

8. Composition lubrifiante selon l'une des revendications 1 à 7 comprenant :
• de 65 à 90 % en poids d'une ou plusieurs huiles de base (a),
• de 2 à 15 % en poids de polymère (b),
• de 0,01 à 2 % en poids de modificateurs de frottement (c).

9. Composition lubrifiante selon l'une des revendications 1 à 8 comprenant au moins une huile de base (a) minérale isoparaffinique obtenue par hydro isomérisation d'une charge n- paraffinique issue de déparaffinage au solvant ou de déparaffinage catalytique, ou au moins une huile de base (a) synthétique isoparaffinique obtenue par hydro isomérisation d'une charge n paraffinique constituée d'une cire Fischer-Tropsch.

10. Composition lubrifiante selon l'une des revendications 1 à 9 qui est de grade 0W20 ou 0W30 selon la classification SAEJ300.

11. Utilisation d'une composition lubrifiante selon l'une des revendications 1 à 10 pour la lubrification des moteurs 4 temps essence ou diesel de véhicules légers, préférentiellement de véhicules hybrides.

## Patentansprüche

1. Schmiermittelzusammensetzung, umfassend:
(a) ein oder mehrere Basisöle,
(b) 2 bis 20 Gewichts-% mindestens eines Kammpolymers, das aus einer Polyalkylmeth)acrylat-Hauptkette gebildet ist sowie aus kohlenwasserstoffartigen Seitenketten, die mindestens 50 Kohlenstoffatome umfassen,
(c) 0,01 bis 2 Gewichts-% mindestens eines stickstoffhaltigen organischen Reibungsmodifikators, der aus den Fettamiden oder Fettimiden ausgewählt ist, die durch Kondensation einer Dicarbonsäure der Formel (IX) mit einem Amin der folgenden Formel
R₁₄R₁₅NH (X)
erhalten werden,
wobei
- R₁₂ und R₁₃ unabhängig voneinander für Wasserstoff oder eine kohlenwasserstoffartige Gruppe stehen oder die kohlenwasserstoffartigen Gruppen R₁₂ und R₁₃ einen Ring bilden,
- R₁₄ und R₁₅ unabhängig voneinander für Wasserstoff oder eine aliphatische Kette stehen, die 1 bis 150 Kohlenstoffatome, vorzugsweise 1 bis 32 Kohlenstoffatome, vorzugsweise 1 bis 26 Kohlenstoffatome umfasst, und es sich bei mindestens einer der Ketten R₁₄ und R₁₅ um eine fettaliphatische Kette handelt, die mindestens 7 Kohlenstoffatome umfasst,
(d) möglicherweise einen oder mehrere organometallische Reibungsmodifikatoren vom Typ Organomolybdän.

2. Schmiermittelzusammensetzung nach Anspruch 1, wobei die kohlenwasserstoffartigen Seitenketten der Kammpolymere (b) durch Polymerisation oder Co-polymerisation von Olefinen erhalten werden, die vorzugsweise aus den möglicherweise substituierten Styrolen mit 8 bis 17 Kohlenstoffatomen, aus Butadien welches auf Position 1-4 oder 1-2 addiert werden, oder
von Monomeren der folgenden Formel (I), ausgewählt sind,
wobei X₁ und X₂ unabhängig voneinander entweder für Wasserstoff oder für Alkylgruppen mit 1 bis 18 Kohlenstoffatomen stehen.

3. Schmiermittelzusammensetzung nach den Ansprüchen 1 oder 2, wobei die Kammpolymere (b) durch Copolymerisation von Makromonomeren der Formel (II) mit Acryl- oder Methacrylmonomeren der folgenden Formel (III) erhalten werden: wobei:
- jedes R' auf unabhängiger Weise für Wasserstoff oder Methyl steht,
- R₁ für einen Alkyl- oder Arylrest mit 1 bis 6 Kohlenstoffatomen steht
- R₂ für einen Alkylrest mit 1 bis 26 Kohlenstoffatomen steht
- A durch 1,4-Addition an Butadien gebildet wird, welches möglicherweise mit Alkylgruppen substituiert ist, die 1 bis 6 Kohlenstoffatome umfassen, oder durch Vinyladdition an Styrol, welches möglicherweise mit Alkylgruppen substituiert ist, die 1 bis 6 Kohlenstoffatome umfassen,
- A' durch 1,2-Addition an Butadien gebildet wird, welches möglicherweise mit Alkylgruppen substituiert ist, die 1 bis 6 Kohlenstoffatome umfassen, oder durch Vinyladdition an Styrol, welches möglicherweise mit Alkylgruppen substituiert ist, die 1 bis 6 Kohlenstoffatome umfassen,
- n und m ganze Zahlen sind, die größer oder gleich null sind, und n + m eine ganze Zahl zwischen 7 bis 3.000, vorzugsweise zwischen 10 bis 3.000, ist.

4. Schmiermittelzusammensetzung nach den Ansprüchen 1 oder 2, wobei Kammpolymere (b) durch Copolymerisation von Makromonomeren der Formel (IV) mit Acryl- oder Methacrylmonomeren der folgenden Formel (III) erhalten werden: wobei:
- jedes R' auf unabhängiger Weise für Wasserstoff oder Methyl steht,
- R₁₃ für einen Alkyl- oder Arylrest mit 1 bis 6 Kohlenstoffatomen steht
- R₂ für einen Alkylrest mit 1 bis 26 Kohlenstoffatomen steht
- X₁, X₂, X₃ unabhängig voneinander entweder für Wasserstoff oder für Alkylgruppen mit 1 bis 18 Kohlenstoffatomen stehen.
- p, q, r ganze Zahlen sind, die größer oder gleich null sind, und p + q + r eine ganze Zahl zwischen 7 und 3.000, vorzugsweise zwischen 10 und 3.000, ist.

5. Schmiermittelzusammensetzung nach einem der Ansprüche 1 bis 4, die mindestens einen stickstoff-haltigen organischen Reibungsmodifikator (c) und mindestens einen organometallischen Reibungsmodifikator (d) umfasst.

6. Schmiermittelzusammensetzung nach Anspruch 5, wobei die organometallischen Reibungsmodifikatoren (d) aus den Dithiocarbamaten, Dithiophosphaten, Dithiophos-phinaten, Xanthaten, Thioxanthaten von Molybdän ausgewählt sind.

7. Schmiermittelzusammensetzung nach einem der Ansprüche 5 bis 6, wobei es sich bei dem organometallischen Reibungsmodifikator (d) um ein Molybdändithiocarbamat der folgenden Formel (XI) handelt: wobei R₁₆, R₁₇, R₁₈, R₁₉ für Alkylketten mit 8 bis 13 Kohlenstoffatomen stehen.

8. Schmiermittelzusammensetzung nach einem der Ansprüche 1 bis 7, umfassend:
• 65 bis 90 Gewichts-% eines oder mehrerer Basisöle (a),
• 2 bis 15 Gewichts-% an Polymer (b),
• 0,01 bis 2 Gewichts-% an Reibungsmodifikatoren (c).

9. Schmiermittelzusammensetzung nach einem der Ansprüche 1 bis 8, die mindestens ein isoparaffinartiges mineralisches Basisöl (a) umfasst, das durch Hydroisomerisierung einer n-paraffinartigen Charge erhalten wurde, die aus der lösemittelbasierten Entparaffinierung oder aus der katalytischen Entparaffinierung stammt, oder mindestens ein isoparaffinartiges synthetisches Basisöl (a), das durch Hydroisomerisierung einer n-paraffinartigen Charge stammt, die aus einem Fischer-Tropsch-Wachs besteht.

10. Schmiermittelzusammensetzung nach einem der Ansprüche 1 bis 9, die gemäß der SAEJ300-Einstufung der Qualität 0W20 oder 0W30 entspricht.

11. Verwendung einer Schmiermittelzusammensetzung nach einem der Ansprüche 1 bis 10 zum Schmieren von Viertaktmotoren leichter Benzin- oder Dieselfahrzeuge, wobei es sich vorzugsweise um Hybridfahrzeuge handelt.

## Claims

1. Lubricant composition comprising:
(a) one or more base oils,
(b) from 2 to 20% by weight of at least one comb polymer formed by a polyalkyl(meth)acrylate main chain, and hydrocarbon side chains comprising at least 50 carbon atoms,
(c) from 0.01 to 2% by weight of at least one nitrogen-containing organic friction modifier selected from the fatty amides or imides obtained by the condensation of a dicarboxylic acid of formula (IX) with an amine of formula (X) R14R15NH
wherein R12 and R13 are independently hydrogen or a hydrocarbon group, or the R12 and R13 hydrocarbon groups form a ring,
wherein R14 and R15 represent independently hydrogen or an aliphatic chain comprising between 1 and 150 carbon atoms, preferentially from 1 to 32 carbon atoms, preferentially from 1 to 26 carbon atoms, and at least one of the R14 or R15 chains is a fatty aliphatic chain comprising at least 7 carbon atoms.
(d) optionally, one or more organometallic organomolybdenum-type friction modifiers.

2. Lubricant composition according to claim 1 wherein the hydrocarbon side chains of the comb polymers (b) are obtained by the polymerization or copolymerization of olefins, preferentially chosen from the optionally substituted styrenes, and comprising from 8 to 17 carbon atoms, 1-4 or 1-2 addition butadiene, or the monomers of formula (I) wherein X1 and X2 are independently either hydrogen, or alkyl groups comprising from 1 to 18 carbon atoms.

3. Lubricant composition according to claims 1 or 2 wherein the comb polymers (b) are obtained by the copolymerization of macromonomers of formula (II) with acrylic or methacrylic monomers of formula (III): wherein:
each R' is independently hydrogen or a methyl
R1 is an alkyl or aryl radical comprising from 1 to 6 carbon atoms
R2 is an alkyl radical comprising from 1 to 26 carbon atoms
A is formed by the 1,4 addition of butadiene, optionally substituted by alkyl groups comprising from 1 to 6 carbon atoms, or by the vinyl addition of styrene, optionally substituted by alkyl groups comprising from 1 to 6 carbon atoms,
A' is formed by the 1,2 addition of butadiene optionally substituted by alkyl groups comprising from 1 to 6 carbon atoms, or by the vinyl addition of styrene, optionally substituted by alkyl groups comprising from 1 to 6 carbon atoms,
n and m are integers greater than or equal to zero, and n + m is an integer between 7 and 3000, preferentially between 10 and 3000.

4. Lubricant composition according to claims 1 or 2 wherein the comb polymers (b) are obtained by the copolymerization of macromonomers of formula (IV): with acrylic or methacrylic monomers of formula (III): wherein:
each R' is independently hydrogen or a methyl
R1 is an alkyl or aryl radical comprising from 1 to 6 carbon atoms
R2 is an alkyl radical comprising from 1 to 26 carbon atoms
X1, X2, X3 are independently either hydrogen, or alkyl groups comprising from 1 to 18 carbon atoms.
p, q, r are integers greater than or equal to zero, and p + q +r is an integer between 7 and 3000, preferentially between 10 and 3000.

5. Lubricant composition according to one of claims 1 to 4 comprising at least one nitrogen-containing organic friction modifier (c) and at least one organometallic friction modifier (d).

6. Lubricant composition according to claim 5 wherein the organometallic friction modifiers (d) are selected from molybdenum dithiocarbamates, dithiophosphates, dithiophosphinates, xanthates, thioxanthates.

7. Lubricant composition according to one of claims 5 to 6 wherein the organometallic friction modifier (d) is a molybdenum dithiocarbamate of formula (XI): wherein R16, R17, R18, R19 are alkyl chains comprising from 8 to 13 carbon atoms.

8. Lubricant composition according to one of claims 1 to 7 comprising:
• from 65 to 90% by weight of one or more base oils (a),
• from 2 to 15% by weight of polymer (b),
• from 0.01 to 2% by weight of friction modifiers (c).

9. Lubricant composition according to one of claims 1 to 8 comprising at least one isoparaffinic mineral base oil (a) obtained by hydro-isomerization of an n-paraffin feedstock originating from solvent dewaxing or catalytic dewaxing, or at least one isoparaffinic synthetic base oil (a) obtained by hydro-isomerization of an n-paraffin feedstock constituted by a Fischer Tropsch wax.

10. Lubricant composition according to one of claims 1 to 9 which is of grade 0W20 or 0W30 according to the SAE J300 classification.

11. Use of a lubricant composition according to one of claims 1 to 10 for the lubrication of 4-stroke gasoline or diesel engines of light vehicles, preferentially of hybrid vehicles.
